# EUROPÄISCHE PATENTSCHRIFT

(11) **EP 1 356 141 B1**
(45) Veröffentlichungstag und Bekanntmachung des Hinweises auf die Patenterteilung: **01.06.2005**
(21) Anmeldenummer: 02718025.6
(22) Anmeldetag: 15.01.2002
(51) Int. Cl.: D01F 1/10, D01F 6/18, C08K 5/02

(54) **TEXTILFASERMATERIAL MIT PERMANENTER PHOBIERWIRKUNG**
TEXTILE FIBRE MATERIAL WITH A PERMANENT REPELLENT ACTION
MATERIAU DE FIBRES TEXTILES A EFFET PHOBIQUE PERMANENT

(30) Priorität: 16.01.2001 DE 10101627
(43) Veröffentlichungstag der Anmeldung: 29.10.2003
(73) Patentinhaber: C. Cramer, Weberei, Heek-Nienborg, GmbH & Co. KG, D-48619 Heek-Nienborg (DE)
(72) Erfinder: EISELE, Michael, 46397 Bocholt (DE)
(74) Vertreter: Mentzel, Norbert, Dipl.-Phys.
(86) Internationale Anmeldenummer: PCT/EP2002/000318
(87) Internationale Veröffentlichungsnummer: WO 2002/063078

(56) Entgegenhaltungen:
- WO-A-95/01396
- WO-A-97/22659
- WO-A-99/05345

## Beschreibung

Die Erfindung bezieht sich auf ein Verfahren zur Herstellung einer Textilfaser, welche eine permanente Phobierwirkung aufweist.

Textilmaterialien mit Phobiereigenschaften, insbesondere zur Abweisung von Öl, Wasser und Schmutz sind aus dem Stand der Technik bekannt. So ist in der EP 0 377 813 ein Verdeckstoff für Kraftfahrzeuge beschrieben, wo zur Erzielung der Phobiereigenschaften das Obergewebe mit einem Phobiermittel, hier ein Polymer auf Basis von Fluorpolymeren, ausgerüstet wird. Weiterhin bekannt sind Fluorwachse, z.B. Imprägniersprays für Bekleidungstextilien, die auf die Faseroberfläche aufgesprüht werden. Nachteilig ist jedoch, dass diese Phobiermittel mit der Zeit wieder abgetragen werden, da sie keine dauerhafte feste Verbindung zur Faseroberfläche besitzen.

Bekannte verbesserte Fluorcarbon-Systeme als Phobiermittel sind mit Harzgruppen (Melaminharze, Polyisocyanate) versehen, welche mit sich selbst vernetzen können. Dies führt dazu, dass nach der Beschichtung der Faser mit diesen Fluorcarbonen die Faser von einem aus den Harzgruppen gebildeten Netz eingehüllt wird (siehe Fig. 3). Die Fluorcarbongruppen ragen aus diesem Netz heraus und entfalten ihre abstoßende Wirkung z.B. gegen Wasser oder Schmutz. Derartige Fluorcarbone kommen beispielsweise bei Autoverdeckstoffen zum Einsatz und haben sich durchaus bewährt. Nachteilig ist, dass der beschriebene Phobiereffekt beim Gebrauch der Autoverdeckstoffe, z.B. durch Abtrieb bei Fahrtwind, durch Friktion von Staub, durch Faltvorgänge und andere Umwelteinwirkungen gemindert wird oder gänzlich verloren geht. Das die Faser umhüllende Netz kann nämlich durch die beschriebenen Einflüsse aufreißen. Damit löst sich das Phobiermittelsystem teilweise sogar großflächig vom Faserprodukt ab. Dies führt auch zu einer verstärkten Schmutzanhaftung und damit zu einem unschönen Aussehen des Verdeckstoffs. Das wird derzeit insbesondere dadurch überdeckt, dass nur dunkle Verdeckstoffe Anwendung finden. Gewünscht sind jedoch gerade in diesem Anwendungsbereich farbige Faserprodukte, passend zur Lackfarbe eines Kraftfahrzeuges.

Des Weiteren wird in der US 6,063,474 eine thermoplastische Faser, insbesondere Polyolefinfaser beschrieben, wobei in die Polyolefinschmelze vor der Schmelzextrusion Fluorcarbonester eingebracht wird. Diese eingelagerten Fluorcarbonester können, wenn es ihre Natur erlaubt, sich an der Oberfläche konzentrieren und damit Phobierwirkungen entfalten. Da sowohl die Fluorcarbongruppe als auch die zum Ester zugehörige Kohlenwasserstoffgruppe keine Verbindung mit der Thermoplastfaser eingeht, wird das Phobiermittel in diesem Fall ebenso rein mechanisch in der Fasermasse gehalten. Eine dauerhafte Phobierwirkung ist nicht zu erwarten.

Das Dokument WO 95/01 396 beschreibt eine Schmelzextrusion von Polymerzusammensetzungen. Diese Polymerzusammensetzungen bestehen aus einer Mischung einer verspinnbaren Komponente (Polypropylen, Polyäthylen, Polyamid, Polyester) und einem Fluorcarbon. Das entstehende Produkt dieser Schmelzextrusion besitzt permanente Phobierwirkung. Das Dokument WO 99/05 345 offenbart des Weiteren ein Verfahren zur Herstellung von Textilfasern, bei dem eine fluorhaltige Weiteren ein Verfahren zur Herstellung von Textilfasern, bei dem eine fluorhaltige Verbindung und ein Polymer in einem Lösungsmittel vermischt werden. Die Mischung wird anschließend getrocknet und dann zu einer Faser extrudiert. Auch diese Faser hat eine permanente Phobierwirkung. Nachteilig bei der verwendeten Schmelzextrusion ist, dass die Fluorcarbonkomponente aufgrund der homogenen Verteilung in der Schmelze auch in der entstehenden Faser gleichmäßig über den Querschnitt verteilt vorliegt und nur der Anteil der Fluorcarbone, die sich an der Oberfläche befinden, zur Phobierwirkung beiträgt. Des Weiteren ist die Schmelzextrusuion auch nicht auf alle verspinnbaren Polymere anwendbar. Eine Polyacrylnitrilfaser lässt sich durch Schmelzextrusion nicht herstellen.

Aufgabe der vorliegenden Erfindung ist ein Herstellungsverfahren für eine Textilfaser, bei der eine dauerhafte Phobierwirkung erzielt wird.

Diese Aufgabe wird durch ein Verfahren zur Herstellung einer Textilfaser gemäß Anspruch 1 erzielt. Wesentliches Merkmal der durch die Erfindung hergestellten Textilfaser ist die ambivalente Polymerkomponente, die aus zwei unterschiedlichen Gruppen zusammengesetzt ist, einerseits der Phobiergruppe und andererseits der zur Fasermatrix hin affinen Restgruppe.

Im Gegensatz zu dem bekannten oben beschriebenen substantiven Systemen, die an der Faseroberfläche aufliegen, ist die Phobiergruppe in diesem Fall über die affine Restgruppe mit dem Faserpolymer verbunden. Ein Abrieb der Phobiergruppe ist kaum möglich, da gleichzeitig die affine Restgruppe aus dem Faserpolymerverbund herausgerissen werden müsste. Weitere Vorteile und Merkmale sind den Unteransprüchen zu entnehmen.

Als Phobiergruppen sind insbesondere Fluorcarbongruppen vorgesehen, es sind jedoch auch Silikon-Polymere denkbar.

Die affine Restgruppen sind Gruppen, die eine deutliche Affinität zu dem Faserpolymer aufweisen, soll beispielsweise eine Polyacrylnitrilfaser hergestellt werden, werden ambivalente Polymerkomponenten mit Nitrilgruppen als affine Restgruppen bevorzugt. Bei der Verwendung anderer Faserpolymere (Polyamiden, Polyacrylaten, u.a.) wären entsprechend der chemischen Struktur des Faserpolymers die affinen Restgruppen für die ambivalente Polymerkomponente auszuwählen.

Eine Zusammensetzung aus einer verspinnbaren Polymerkomponente und einer ambivalenten Polymerverbindung, wobei die affine Restgruppe der ambivalenten Polymerverbindung eine Affinität zur verspinnbaren Polymerkomponente aufweist, kann zur Herstellung von Textilfasermaterial, wie beispielsweise Monofilamenten, Multifilamenten, Fasern, Garne oder Flächengebilde verwendet werden. Dies wird im Folgenden anhand eines Ausführungsbeispiels beschrieben. Es zeigen:
- Fig. 1a bis 1c: verschiedene Stufen des erfindungsgemäßen Herstellungsprozesses einer Textilfaser,
- Fig. 2: eine Textilfaser im Schnitt und
- Fig. 3: eine Textilfaser aus dem Stand der Technik im Schnitt.

Die Fig. 1a zeigt eine Zusammensetzung. Die zwei bereitgestellten wesentlichen Komponenten zur Herstellung einer Textilfaser mit permanenter Phobierwirkung, nämlich die verspinnbare Polymerkomponente 1 und die ambivalente Polymerverbindung 2 werden vermischt. Die ambivalente Polymerverbindung 2 weist zwei unterschiedliche Gruppen auf, einerseits die Fluor enthaltende Polymerkette als Phobiergruppe 2.1, beispielsweise Polytretafluorethylen und andererseits besitzt die ambivalente Polymerverbindung 2 am anderen Ende eine affine Restgruppe 2.2. Diese affine Restgruppe 2.2 hat die Fähigkeit in Wechselwirkung mit dem Faserpolymer 1 zu treten. Als Faserpolymer 1 ist in Fig. 1a Polyacrylnitril vorgesehen und als affine Restgruppe 2.2 ein Kohlenwasserstoff mit Nitrilgruppen. Beide Polymerkomponenten 1 und 2 sind im vorliegenden Beispiel in einem Lösungsmittel 3, insbesondere einem Polyalkohol, wie beispielsweise Polyetherglykol gelöst. Der Anteil der Polymerkomponenten 1 und 2 im Lösungsmittel beträgt ca. 20 bis 30 Gew%. Nach dem Mischen der Komponenten 1 und 2 erfolgt das Ausspinnen des Gemischs, wobei das Lösungsmittel ausgetrieben wird. Die Phobiergruppen 2.1, die vom Faserpolymer 1 abgestoßen werden, orientieren sich bereits in Pfeilrichtung 4, d.h. in Richtung Faseroberfläche (Fig. 1b). Die Restgruppen 2.2 verlangsamen diesen Prozess aufgrund ihrer Affinität zum Faserpolymer 1. In Fig. 1c ist die ausgesponnene Faser zu sehen. Die Phobiergruppen 2.1 ragen aus der Oberfläche 5 der Faser 6 heraus. Zwischen dem Faserpolymer 1, dem Polyacrylnitril und den Nitrilgruppen der affinen Restgruppe 2.2 bestehen van der Waal'sche-Wechselwirkungen, wodurch die ambivalente Polymerverbindung 2 im Faserverbund gehalten wird. Abhängig vom Gewichtsanteil der Polymerverbindung 2 in der Faser 6, bevorzugt werden 10 bis 15 Gew%, können sich natürlich auch noch Polymerverbindungen 2 innerhalb der Faser befinden, wie dies in Fig. 2 angedeutet ist. Diese können erst an die Oberfläche 5 nachrücken, wenn an der Oberfläche 5 ein Platz frei ist.
Auch wenn dies aus den Figuren nicht so deutlich wird, die Faser 6 weist umfangseitig, d.h. auf ihrer gesamten Oberfläche 5, Polymergruppen 2.2 mit Phobiereigenschaften auf.

Vergleicht man nun diese erfindungsgemäß hergestellte Faser aus Fig. 2 mit dem Stand der Technik, dargestellt in Fig. 3, so wird der wesentliche Unterschied deutlich. Auch bei der bekannten phobierten Faser ragen Fluorcarbone 7.1 von der Oberfläche 5 der Faser 1 ab und entfalten die Phobierwirkung. Endständig befinden sich jedoch keine Gruppen, die in der Fasermasse gehalten werden, sondern eine Harzkomponente 7.2, die mit sich selbst reagiert und das die Faser 6 umspannende Netz 8 bildet. Durch äußere Einflüsse ist es möglich die Polymerverbindung 7 mit der Phobiergruppe 7.1 aus dem Netz herauszulösen, oder gar Teile des Netzes von der Faser abzureißen. Die Faser ist an diesen Stellen dann ferner schmutzanfällig.

Bei der erfindungsgemäßehergestellte Faser 6 (Fig. 2) ist dies nicht und schon gar nicht in diesem Ausmaß möglich, da die ambivalente Polymerverbindung 2 über die Gruppen 2.2 mit der Fasermasse 1 verbunden ist.

Die zur Herstellung der Textilfasern eingesetzten Zusammensetzungen aus Polymerkomponente 1 und ambivalenter Polymerverbindung 2 können je nach Einsatzgebiet der Fasern weitere Additive enthalten. Bei Bekleidungstextilien und Stoffen für die Kraftfahrzeugindustrie sind ferner farbige Fasern gewünscht. Der Zusammensetzung werden in solchen Fällen entsprechende Farbpigmente zugemischt. Für andere Anwendungen sind Beimischungen von Stabilisatoren, Quencher, Gleitmitteln oder keramische bzw. metallische Verstärkungsfasern denkbar.

### Bezugszeichenliste :

- 1: Faserpolymer
- 2: ambivalente Polymerkomponente
- 2.1: Phobiergruppe
- 2.2: affine Gruppe
- 3: Spinnlösung
- 4: Pfeil in Richtung Oberfläche
- 5: Faseroberfläche
- 6: Faser
- 7: Phobiermittel (Stand der Technik)
- 7.1: Phobiergruppe
- 7.2: Vernetzungsgruppe
- 8: Polymernetz von 7

## Patentansprüche

1. Lösungsspinnverfahren zur Herstellung einer Textilfaser, welche eine permanente Phobierwirkung aufweist, **gekennzeichnet durch** die Verfahrensschritte
- Bereitstellen einer verspinnbaren Polymerkomponente (1) und einer ambivalenten Polymerverbindung (2), die eine Phobiergruppe (2.1) und eine zur verspinnbaren Polymerkomponente (1) affine Restgruppe (2.2) enthält,
- Mischen der ambivalenten Polymerverbindung (2) mit der verspinnbaren Polymerkomponente (1) in einem Lösungsmittel und
- Ausspinnen des Gemisches, wobei einerseits die Phobiergruppen (2.1) sich in Richtung der Oberfläche der entstehenden Faser orientieren sowie an die Oberfläche wandern und andererseits die affinen Restgruppen (2.2) die ambivalente Polymerverbindung (2) in der Polymerverbindung (1) verankern und wobei das Lösungsmittel ausgetrieben wird.

2. Verfahren nach Anspruch 1, **dadurch gekennzeichnet, daß** bis zu 20 Gew% der ambivalenten Polymerverbindung (2) bezogen auf die Gesamtmenge der bereitgestellten Polymerkomponenten, nämlich der verspinnbaren Polymerkomponente (1) und der ambivalenten Polymerverbindung (2), eingesetzt werden.

3. Verfahren nach Anspruch 1 oder 2, **dadurch gekennzeichnet, daß** 20 bis 30 Gew% an bereitgestellten Polymerkomponenten, nämlich der verspinnbaren Polymerkomponente (1) und der ambivalenten Polymerverbindung (2), im Lösungsmittel gelöst werden.

4. Verfahren nach den Ansprüchen 1 bis 3, **dadurch gekennzeichnet, daß** dem Gemisch weitere Additive, wie Lichtstabilisatoren, Quencher oder Farbpigmente, zugesetzt werden.

5. Verfahren nach den Ansprüchen 1 bis 4, **dadurch gekennzeichnet, daß** eine ambivalente Polymerverbindung (2) mit Fluorcarbongruppen als Phobiergruppen (2.1) und mit Nitrilgruppen als affine Restgruppe (2.2) eingesetzt wird, welche mit einem Polyacrylnitrilpolymer als verspinnbare Polymerkomponente (1) vermischt wird.

6. Verfahren nach einem der Ansprüche 1 bis 5, **dadurch gekennzeichnet, daß** die entstehende Faser zu einem Monofilament, einem Multifilament, einer Spinnfaser, einer Stapelfaser, einem Garn oder einem Flächengebilde weiterverarbeitet wird.

7. Verwendung des Verfahrens nach einem der Ansprüche 1 bis 6 zur Herstellung von Textilfasern für Bekleidungstextilien oder technische Textilien, beispielsweise für die Kraftfahrzeugindustrie.

## Claims

1. Solution spinning process for the production of a textile fibre, which has a permanent repellent action **characterised by** the steps of
- preparing a spinnable polymer component (1) and an ambivalent polymer compound (2) which contains a repelling group (2.1) and a residual group (2.2) with an affinity for the spinnable polymer component (1),
- mixing the ambivalent polymer compound (2) with the spinnable polymer component (1) in a solvent and
- spinning the mixture, wherein the repelling group (2.1) orient themselves in the direction of the surface of the forming fibre and migrate to the surface, on the one hand, while the residual groups (2.2) with an affinity anchor the ambivalent polymer compound (2) in the polymer compound (1), on the other hand, as the solvent is driven off.

2. Process according to claim 1, **characterised in that** up to 20 wt.% of the ambivalent polymer compound (2) are used, based on the total quantity of polymer components prepared, namely the spinnable polymer component (1) and the ambivalent polymer compound (2).

3. Process according to claim 1 or 2, **characterised in that** 20 to 30 wt.% of prepared polymer components, namely the spinnable polymer component (1) and the ambivalent polymer compound (2), are dissolved in the solvent.

4. Process according to claims 1 to 3, **characterised in that** other additives such as light stabilisers, quenchers or colour pigments, are added to the mixture.

5. Process according to claims 1 to 4, **characterised in that** an ambivalent polymer compound (2) with fluorocarbon groups as repelling groups (2.1) and with nitrile groups as the residual group (2.2) having an affinity is used, which is mixed with a polyacrylonitrile polymer as the spinnable polymer component (1).

6. Process according to one of claims 1 to 5, **characterised in that** the forming fibre is processed to form a monofilament, a multifilament, a spun fibre, a staple fibre, a yarn or a flat structure.

7. Use of the process according to one of claims 1 to 6 for producing textile fibres for clothing textiles or industrial textiles, particularly for the automobile industry.

## Revendications

1. Procédé de filage en solution pour la fabrication d'une fibre textile, présentant un effet phobique permanent, **caractérisé par** les étapes de procédé ci-après :
- fourniture d'un composant polymère (1) filable, et d'une combinaison polymère (2) ambivalente, contenant un groupe phobique (2.1) et un groupe résiduel affine (2.2) envers le composant polymère (1) filable,
- mélange de la combinaison polymère (2) ambivalente au composant polymère (1) filable, dans un solvant, et
- filage du mélange, sachant que, d'une part, les groupes phobiques (2.1) s'orientent dans la direction de la surface des fibres constituées, ainsi que cheminent sur la surface et que, d'autre part, les groupes résiduels affines (2.2) ancrent la combinaison polymère (2) ambivalente dans la combinaison polymère (1), le solvant étant expulsé.

2. Procédé selon la revendication 1, **caractérisé en ce que** jusqu'à 20 % en poids de la combinaison polymère (2) ambivalente, en se référant à la quantité totale des composants polymères préparés, précisément du composant polymère (1) filable et de la combinaison polymère (2) ambivalente, sont utilisés.

3. Procédé selon la revendication 1 ou 2, **caractérisé en ce que** de 20 à 30 % en poids de composants polymères préparés, précisément de composant polymère (1) filable et de combinaison polymère (2) ambivalente, sont dissous dans le solvant.

4. Procédé selon les revendications 1 à 3, **caractérisé en ce qu'**on ajoute au mélange d'autres additifs, tels que des photo-stabilisateurs, des agents modérateurs ou des pigments de couleur.

5. Procédé selon les revendications 1 à 4, **caractérisé en ce qu'**une combinaison de polymère (2) ambivalente, ayant des groupes fluoro-carbonés, est utilisée à titre de groupes phobiques (2.1) et, avec des groupes nitriles, est utilisée en tant que groupe résiduel affine (2.2), mélangé à un polymère polyacrylnitrile, à titre de composant polymère (1) filable.

6. Procédé selon l'une des revendications 1 à 5, **caractérisé en ce que** les fibres produites sont retraitées pour obtenir un monofilament, un multifilament, une fibre coupée, un filé ou une structure de surface.

7. Utilisation du procédé selon l'une des revendications 1 à 6, pour la fabrication de fibres textiles, pour des textiles d'habillement ou des textiles techniques, par exemple pour l'industrie des véhicules automobiles.
